# EUROPÄISCHE PATENTSCHRIFT

(11) **EP 2 303 489 B1**
(45) Veröffentlichungstag und Bekanntmachung des Hinweises auf die Patenterteilung: **06.06.2012**
(21) Anmeldenummer: 09732078.2
(22) Anmeldetag: 17.04.2009
(51) Int. Cl.: B21H 7/00, B21H 8/00, B21B 1/22

(54) **VERFAHREN ZUR HERSTELLUNG EINES BANDES AUS ALUMINIUM FÜR VERPACKUNGSZWECKE UND DERART HERGESTELLTES BAND**
METHOD FOR PRODUCING AN ALUMINUM STRIP FOR USE IN PACKAGING AND ALUMINUM STRIP PRODUCED BY SAID METHOD
PROCÉDÉ PERMETTANT DE PRODUIRE UNE BANDE EN ALUMINIUM À DES FINS D'EMBALLAGE ET BANDE AINSI PRODUITE

(30) Priorität: 18.04.2008 DE 102008019768
(43) Veröffentlichungstag der Anmeldung: 06.04.2011
(73) Patentinhaber: Hydro Aluminium Deutschland GmbH, 53117 Bonn (DE)
(72) Erfinder: DENKMANN, Volker, 47906 Kempen (DE); ÖTTING, Wolf, Campbell California 95008 (US); SIEMEN, Andreas, 41363 Jüchen (DE); SCHENKEL, Wilhelm, 41515 Grevenbroich (DE); KASPER, Boris, 42781 Haan (DE)
(74) Vertreter: Cohausz & Florack
(86) Internationale Anmeldenummer: PCT/EP2009/054613
(87) Internationale Veröffentlichungsnummer: WO 2009/127730

(56) Entgegenhaltungen:
- EP-A1- 1 362 653
- WO-A1-2006/058424
- US-A- 5 537 851
- US-B1- 6 187 455

## Beschreibung

Die Erfindung betrifft ein Verfahren zur Herstellung eines Bandes aus Aluminium oder einer Aluminiumlegierung, insbesondere für Verpackungszwecke, vorzugsweise für die Herstellung von Dosen, Dosendeckel oder Dosenverschlüssen. Darüber hinaus betrifft die Erfindung ein nach dem erfindungsgemäßen Verfahren hergestelltes Band, insbesondere für Verpackungszwecke.

Bei der Herstellung von Verpackungen, beispielsweise für Lebensmittel, wird zunehmend eine Individualisierung der Verpackung gewünscht. Diese Individualisierung soll zu einer besseren Identifikation der Verpackung mit dem zugehörigen Produktnamen zum Hersteller führen. Diese Individualisierung betrifft zunehmend auch Verpackungen, welche aus Aluminiumbändern bestehen. Ein Beispiel einer solchen Verpackung stellt eine Getränkedose dar. Eine Individualisierung der Verpackungen kann beispielsweise über einen Aufdruck erzielt werden, welcher bei dem Verpackungsmittelhersteller aufgebracht wird. Darüber hinaus besteht die Möglichkeit, unmittelbar vor der Herstellung der Verpackungsmittel Muster, Symbole oder andere Kennzeichnungselemente in beispielsweise ein Aluminiumband einzuprägen. Hierzu sind bei dem Verarbeiter des Aluminiumbandes beispielsweise Prägewerkzeuge oder Prägemittel bereitzustellen. Um dieses zu vermeiden, ist es aus der internationalen Patentanmeldung WO 2006/058424 A1 bekannt, das Aluminiumband bereits während der Fertigung durch eine Fertigwalze zu prägen. Um einerseits ein Kennzeichnungselement, beispielsweise ein Logo, in das Aluminiumband zu prägen, wird in der obengenannten internationalen Patentanmeldung vorgeschlagen, dass die Prägewalzen lediglich zu einer plastischen Verformung der mit einem Kennzeichnungselement versehenen Bereiche des Bandes führen. Hierzu weisen die Prägewalzen aus der Walzenoberfläche herausstehende Bereiche auf, welche zum Einprägen beispielsweise eines Logos genutzt werden. Die übrigen Bandbereiche, d.h. die zwischen den Logos liegenden Bandbereiche, werden dagegen während des Prägens nicht plastisch deformiert.

Problematisch bei diesem Verfahren ist nun, dass ein einwandfreies Prägen der Kennzeichnungselemente, Muster oder Logos eine besonders akribische Einstellung der Prägewalzen erfordert. Es ist daher schwierig ein prozesssicheres Einprägen der Logos in das Band zu gewährleisten.

Hiervon ausgehend hat sich die vorliegende Erfindung die Aufgabe gestellt, ein Verfahren zur Herstellung eines individualisierten Bandes für Verpackungszwecke zur Verfügung zu stellen, mit welchem ein sicheres Prägen von Dekor- oder Kennzeichnungselementen in das Band erfolgen kann, ohne dass zusätzliche Arbeitsschritte, beispielsweise beim Verpackungsmittelhersteller, notwendig sind.

Gemäß einer ersten Lehre der vorliegenden Erfindung wird die oben aufgezeigte Aufgabe dadurch gelöst, dass in das Band im letzten Walzstich des Kaltwalzens Dekor- oder andere Kennzeichnungselemente eingeprägt werden und die Banddicke im Bereich der Dekor- und Kennzeichnungselemente größer ist als in den übrigen Bereichen des Bandes.

Im Gegensatz zu dem aus dem Stand der Technik bekannten Verfahren werden also die Bandbereiche, welche nicht durch das Kennzeichnungselement oder das Firmenlogo geprägt werden sollen, in ihrer Dicke stärker reduziert als die zu prägenden Bereiche, so dass diese eine größere Banddicke aufweisen. Hierdurch wird ermöglicht, den Prägeschritt in einen Fertigwalzschritt aufzunehmen und den Verfahrensschritt zum Einprägen der Kennzeichnungselemente bzw. Logos gleichzeitig mit einem erhöhten Umformgrad zu verbinden. Mit dem erfindungsgemäßen Verfahren wird sichergestellt, dass das Einprägen der Dekor- oder Kennzeichnungselemente prozesssicher erfolgt, ohne dass die Einstellung der Arbeitswalzen in der Fertigung größere Schwierigkeiten aufweist.

Vorzugsweise weist mindestens eine der beim Kaltwalzen verwendeten Arbeitswalzen Vertiefungen zum Einprägen der Dekor- oder Kennzeichnungselemente in das Band auf, so dass im Walzspalt das Material des gewalzten Bandes in die Vertiefungen fließt und somit zu Bereichen erhöhter Banddicke führt. Die Amplitude des Prägeprofils im Band beträgt aufgrund der Vertiefungen in der Arbeitswalze maximal 4 µm. Die Vertiefungen der Arbeitswalze sind vorzugsweise lasertexturiert. Es können aber auch andere Verfahren zur Erzeugung der Vertiefungen in der Walze eingesetzt werden. Ferner ist auch denkbar, dass beide Arbeitswalzen entsprechende Vertiefungen aufweisen, entscheidend ist alleine, dass die Bandbereiche, welche keine Dekor- oder Kennzeichnungselemente aufweisen, stärker in ihrer Dicke reduziert werden, als die übrigen, die Dekor- oder Kennzeichnungselemente aufweisenden Bereiche.

Eine besonders kostengünstige Ausführungsform des erfindungsgemäßen Verfahrens kann dadurch bereitgestellt werden, dass das Einprägen der Dekor- oder Kennzeichnungselemente inline mit der Herstellung des Bandes beispielsweise für Verpackungszwecke erfolgt. Inline bedeutet in diesem Fall, dass eine Fertigungsstraße für die Herstellung von ungeprägten Bändern verwendet wird und mindestens eine Arbeitswalze des letzten Kaltwalzstichs durch eine Dekor- oder Kennzeichnungselemente als Vertiefungen aufweisende Arbeitswalze ausgetauscht wird und diese Arbeitswalze die Dekor- oder Kennzeichnungselemente in das Band für Verpackungszwecke einprägt.

Gemäß einer nächsten Ausführungsform des erfindungsgemäßen Verfahrens wird das Band anschließend an das Fertigwalzen auf ein Coil aufgehaspelt, so dass ein Dekor- oder Kennzeichnungselemente aufweisendes Band den weiteren Arbeitsschritten, beispielsweise Arbeitsschritten zur Herstellung eines Dosendeckels oder eines Dosenverschlusses, zugeführt werden kann.

Ein besonders prozesssicheres Einbringen der Dekor- oder Kennzeichnungselemente in das Band kann dadurch erreicht werden, dass die Stichabnahme während des prägenden Walzstichs zwischen 20% und 40% beträgt. Es hat sich herausgestellt, dass selbst bei diesen Stichabnahmen ein Prägen des Bandes möglich ist und zu besonders guten und sauberen Prägeergebnissen führt.

Gemäß einer weiteren Ausgestaltung des erfindungsgemäßen Verfahrens weisen die Arbeitswalzen des prägenden Walzenpaars unterschiedliche Schliffstrukturen auf. Dies ist insbesondere vorteilhaft, wenn nur in einer Arbeitswalze Vertiefungen zum Einprägen der Dekor- oder Kennzeichnungselemente vorgesehen sind.

Sehr gute Prägeergebnisse wurden gemäß einer weiteren Ausgestaltung des erfindungsgemäßen Verfahrens insbesondere dadurch erreicht, dass der letzte, prägende Walzstich in einem Sexto-Walzgerüst erfolgt.

Vorzugsweise beträgt die Bandenddicke 0,15 mm bis 0,5 mm, vorzugsweise 0,2 bis 0,35 mm. Diese Bandenddicke wird besonders bevorzugt für die Herstellung von Verpackungen, beispielsweise Dosen, Dosendeckel oder Dosenverschlüsse verwendet. Allerdings kann das Band auch für andere Zwecke oder auch für andere Verpackungen verwendet werden.

Besonders bevorzugt besteht das Band aus einer 5xxx Aluminiumlegierung, welche neben einem besonders guten Umformverhalten auch sehr hohe Festigkeitswerte erzielt. Es ist aber auch denkbar aus anderen Aluminiumlegierungen mit dem erfindungsgemäßen Verfahren Bänder herzustellen, beispielsweise aus Aluminiumlegierungen vom Typ 1xxx, 3xxx oder auch 8xxx.

Gemäß einer zweiten Lehre der vorliegenden Erfindung wird die oben aufgezeigte Aufgabe durch ein nach dem erfindungsgemäßen Verfahren hergestelltes Band gelöst, wobei das Band eingeprägte Dekor- und Kennzeichnungselemente umfasst und die Banddicke im Bereich der Dekor- oder Kennzeichnungselemente größer ist als in den übrigen Bereichen des Bandes.

Das erfindungsgemäße Band ist individualisiert durch die eingeprägten Dekor- oder Kennzeichnungselemente, ohne dass zusätzliche Kosten, beispielsweise aufgrund eines weiteren Arbeitsschrittes, entstehen.

Es gibt nun eine Vielzahl von Möglichkeiten, das erfindungsgemäße Verfahren sowie das erfindungsgemäße Band weiterzubilden und auszugestalten. Hierzu wird einerseits verwiesen auf die dem Patentanspruch 1 nachgeordneten Patentansprüche sowie auf die Beschreibung eines Ausführungsbeispiels in Verbindung mit der Zeichnung. Die Zeichnung zeigt in
- Fig. 1: eine schematische Ansicht einer Fertigwalzstraße zur Durchführung des erfindungsgemäßen Verfahrens zur Herstellung eines Aluminiumbandes für Verpackungszwecke,
- Fig. 2: ein Arbeitswalzenpaar des Fertigwalzgerüsts aus Fig. 1 und
- Fig. 3: in einer schematischen Schnittansicht ein Ausführungsbeispiel eines erfindungsgemäßen Bandes für Verpackungszwecke.

Fig. 1 zeigt ein Ausführungsbeispiel einer Fertigwalzstraße 1 zum Kaltwalzen eines Aluminiumbandes 2, welches beispielsweise durch Warmwalzen eines Barren hergestellt worden ist. Das Aluminiumband 2 wird von einer Abwickelhaspel 3 abgewickelt und weiteren Verarbeitungsschritten 4 zugeführt. Die weiteren Arbeitsschritte können beispielsweise aus einem Kaltwalzen und einem bandförmigen Zwischenglühen bestehen. Sie sind jedoch nicht notwendig für die Durchführung der vorliegenden Erfindung. Die Arbeitsschritte 4 können daher auch weggelassen werden, sofern beispielsweise das Band batchweise zwischengeglüht, d.h. auf einem Coil aufgewickelt zwischengeglüht, ist und anschließend dem letzten Walzstich zugeführt wird.

Im letzten Walzstich in einem Sexto-Walzgerüst 5 wird das Band auf Enddicke gewalzt, wobei vorzugsweise die Stichabnahme zwischen 20 bis 40% beträgt. Im vorliegenden Ausführungsbeispiel weist die Arbeitswalze 5a Vertiefungen zum Einprägen von Dekor- oder anderen Kennzeichnungselementen auf, welche beim Fertigwalzstich zum Einbringen von Bereichen mit erhöhter Banddicke, nämlich den Bereichen der Dekor- oder Kennzeichnungselemente, führt. Selbstverständlich ist auch denkbar anstelle des Sexto-Walzgerüsts auch andere Walzgerüste verwendet werden. Bisher wurden gute Prägeergebnisse allerdings nur auf einem Sexto-Walzgerüst nachgewiesen.

Das so auf Enddicke gewalzte Aluminiumband wird anschließend auf eine Aufwickelhaspel 6 aufgewickelt. Vor dem Aufwickeln können jedoch noch weitere Arbeitsschritte, beispielsweise eine Oberflächenbehandlung, durchgeführt werden. Die Enddicke des Aluminiumbandes in dem vorliegenden Ausführungsbeispiel beträgt 0,2 bis 0,35 mm. Durch die verwendete Aluminiumlegierung, vorzugsweise eine Aluminiumlegierung vom Typ 5xxx wird selbst bei den geringen Wanddicken eine besonders hohe Festigkeit und gleichzeitig eine gute Umformbarkeit des Aluminiumbandes bei der Weiterverarbeitung ermöglicht.

Durch die Individualisierung des Aluminiumbandes mit dem erfindungsgemäßen Verfahren besteht die Möglichkeit für den Weiterverarbeiter, die daraus hergestellten Produkte zu kennzeichnen, ohne auf andere Technologien, beispielsweise das zusätzliche Bedrucken oder ähnliches ausweichen zu müssen. Alle zusätzlichen Arbeitsschritte erhöhen die bei diesen Produkten besonders wichtigen Herstellkosten.

In Fig. 2 ist das im in Fig. 1 dargestellten Sexto-Walzgerüst verwendete Arbeitswalzenpaar 5a, 5b schematisch in perspektivischer Ansicht dargestellt. Während die Arbeitswalze 5a Vertiefungen 7 aufweist, welche zum Einprägen der Dekor- oder Kennzeichnungselemente in das Aluminiumband dienen, sind auf der Arbeitswalze 5b keine Vertiefungen vorgesehen. Das so hergestellte Band, weist daher Dekor- oder Kennzeichnungselemente auf, welche in einer Richtung aus der Bandebene heraus eine größere Banddicke als die übrigen Bandbereiche aufweisen. Beide Arbeitswalzen 5a, 5b weisen zur Optimierung des Materialflusses in die Vertiefungen während des Fertigwalzens des Bandes unterschiedliche Schliffstrukturen auf, so dass das Fließen des Aluminiumwerkstoffes in die Vertiefungen der Arbeitswalze 5a im Walzspalt während des Fertigwalzens unterstützt wird. Es ist aber auch möglich, dass beide Arbeitswalzen 5a und 5b Vertiefungen zum Einprägen von Dekor- oder Kennzeichnungselementen aufweisen.

Im Ergebnis wird am Ende des Fertigwalzens ein Aluminiumband 2 für Verpackungszwecke auf ein Coil aufgewickelt, welches im Bereich der Dekorelemente 8 nicht so stark dickenreduziert wurde und insofern eine größere Banddicke aufweist als in den übrigen, nicht mit Dekor- oder Kennzeichnungselementen versehenen Bereichen 9 des Bandes. Hieraus ergibt sich ein maximales Prägeprofil von 4 µm.

## Patentansprüche

1. Verfahren zur Herstellung eines Bandes aus Aluminium oder einer Aluminiumlegierung für Verpackungszwecke,
**dadurch gekennzeichnet, dass** in das Band während des letzten Walzstichs des Kaltwalzens Dekor- oder andere Kennzeichnungselemente eingeprägt werden, die Banddicke im Bereich der Dekor- oder Kennzeichnungselemente größer ist als in den übrigen Bereichen des Bandes und die Amplitude des Prägeprofils im Band maximal 4 µm beträgt.

2. Verfahren nach Anspruch 1,
**dadurch gekennzeichnet, dass** mindestens eine der beim Kaltwalzen verwendeten Arbeitswalzen Vertiefungen zum Einprägen der Dekor- oder Kennzeichnungselemente in das Band aufweist.

3. Verfahren nach Anspruch 1 oder 2,
**dadurch gekennzeichnet, dass** das Einprägen der Dekor- oder Kennzeichnungselemente inline mit der Herstellung des Bandes für Verpackungszwecke erfolgt.

4. Verfahren nach einem der Ansprüche 1 bis 3,
**dadurch gekennzeichnet, dass** das Band anschließend an das Fertigwalzen auf ein Coil aufgehaspelt wird.

5. Verfahren nach einem der Ansprüche 1 bis 4,
**dadurch gekennzeichnet, dass** die Stichabnahme während des prägenden Walzstichs zwischen 20% und 40 % beträgt.

6. Verfahren nach einem der Ansprüche 1 bis 5,
**dadurch gekennzeichnet, dass** die Arbeitswalzen des prägenden Walzenpaars unterschiedliche Schliffstrukturen aufweisen.

7. Verfahren nach einem der Ansprüche 1 bis 6,
**dadurch gekennzeichnet, dass** der letzte, prägende Walzstich in einem Sexto-Walzgerüst erfolgt.

8. Verfahren nach einem der Ansprüche 1 bis 7,
**dadurch gekennzeichnet, dass** die Bandenddicke 0,15 mm bis 0,5 mm, vorzugsweise 0,2 mm bis 0,35 mm beträgt.

9. Verfahren nach einem der Ansprüche 1 bis 8,
**dadurch gekennzeichnet, dass** das Band aus einer 5xxx Aluminiumlegierung besteht.

10. Band aus Aluminium oder einer Aluminiumlegierung, insbesondere für Verpackungszwecke hergestellt nach einem Verfahren gemäß der Ansprüche 1 bis 9,
**dadurch gekennzeichnet, dass** das Band (2) eingeprägte Dekor- oder Kennzeichnungselemente umfasst, die Banddicke des Bandes im Bereich der Dekor- oder Kennzeichnungselemente (8) größer ist als in den übrigen Bereichen (9) des Bandes und die Amplitude des Prägeprofils im Band maximal 4 µm beträgt.

## Claims

1. Method for producing a strip consisting of aluminium or an aluminium alloy for packaging purposes, **characterised in that** decorative or other identification elements are embossed into the strip during the last rolling pass of cold rolling, the strip thickness is greater in the area of the decorative or identification elements than in the remaining areas of the strip and the amplitude of the embossing profile in the strip is at most 4 µm.

2. Method according to Claim 1, **characterised in that** at least one of the work rolls used during cold rolling has depressions for embossing the decorative or identification elements into the strip.

3. Method according to Claim 1 or 2, **characterised in that** the decorative or identification elements are embossed in-line with the production of the strip for packaging purposes.

4. Method according to any one of Claims 1 to 3, **characterised in that** after finish-rolling the strip is wound onto a coil.

5. Method according to any one of Claims 1 to 4, **characterised in that** the reduction per pass during the embossing rolling pass is between 20% and 40%.

6. Method according to any one of Claims 1 to 5, **characterised in that** the work rolls of the embossing roll pair have different grinding structures.

7. Method according to any one of Claims 1 to 6, **characterised in that** the last, embossing rolling pass is carried out in a sexto roll stand.

8. Method according to any one of Claims 1 to 7, **characterised in that** the final strip thickness is 0.15 mm to 0.5 mm, preferably 0.2 mm to 0.35 mm.

9. Method according to any one of Claims 1 to 8, **characterised in that** the strip consists of a 5xxx aluminium alloy.

10. Strip consisting of aluminium or an aluminium alloy, in particular for packaging purposes produced according to a method according to Claims 1 to 9, **characterised in that** the strip (2) comprises embossed decorative or identification elements, the strip thickness is greater in the area of the decorative or identification elements (8) than in the remaining areas (9) of the strip and the amplitude of the embossing profile in the strip is at most 4 µm.

## Revendications

1. Procédé de fabrication d'une bande en aluminium ou en alliage d'aluminium à des fins d'emballage,
**caractérisé en ce que**, pendant la dernière passe de laminage du laminage à froid, des éléments de décoration ou autres éléments de marquage sont gaufrés dans la bande, que l'épaisseur de la bande au niveau des éléments de décoration ou de marquage est plus importante que dans les autres zones de la bande et que l'amplitude du profil de gaufrage dans la bande s'élève à 4 µm au maximum.

2. Procédé selon la revendication 1,
**caractérisé en ce qu'**au moins un des cylindres opérationnels utilisés pour le laminage à froid présente des creux pour gaufrer les éléments de décoration ou de marquage dans la bande.

3. Procédé selon la revendication 1 ou 2,
**caractérisé en ce que** le gaufrage des éléments de décoration ou de marquage se fait en chaîne avec la fabrication de la bande destinée à l'emballage.

4. Procédé selon une des revendications 1 à 3,
**caractérisé en ce que** la bande est embobinée sur une bobine après la phase finale de laminage.

5. Procédé selon une des revendications 1 à 4,
**caractérisé en ce que** la réduction d'épaisseur va de 20 % à 40 % pendant la passe de laminage de gaufrage.

6. Procédé selon une des revendications 1 à 5,
**caractérisé en ce que** les cylindres opérationnels de la paire de cylindres gaufreurs présentent des structures de polissage différentes.

7. Procédé selon une des revendications 1 à 6,
**caractérisé en ce que** la dernière passe de gaufrage a lieu dans une cage de laminage sextuple.

8. Procédé selon une des revendications 1 à 7,
**caractérisé en ce que** l'épaisseur finale de la bande va de 0,15 mm à 0,5 mm, de préférence de 0,2 mm à 0,35 mm.

9. Procédé selon une des revendications 1 à 8,
**caractérisé en ce que** la bande est composée d'un alliage d'aluminium 5xxx.

10. Bande en aluminium ou en alliage d'aluminium, fabriquée en particulier à des fins d'emballage selon un procédé selon une des revendications 1 à 9,
**caractérisée en ce que** la bande (2) comprend des éléments de décoration ou de marquage gaufrés, que l'épaisseur de la bande au niveau des éléments de décoration ou de marquage (8) est plus importante que dans les autres zones (9) de la bande et que l'amplitude du profil de gaufrage dans la bande s'élève à 4 µm au maximum.
